# EUROPÄISCHE PATENTSCHRIFT

(11) **EP 1 030 937 B1**
(45) Veröffentlichungstag und Bekanntmachung des Hinweises auf die Patenterteilung: **19.05.2004**
(21) Anmeldenummer: 98962315.2
(22) Anmeldetag: 03.11.1998
(51) Int. Cl.: D01F 8/04, D01F 8/06, D01F 8/12, A46D 1/00, A61C 15/04

(54) **BORSTEN ODER INTERDENTALREINIGER AUS EINEM MONOFIL**
BRISTLES OR INTERDENTAL CONSISTING OF A MONOFIL
POILS DE BROSSIERIE OU ELEMENTS NETTOYANTS INTERDENTAIRES DE MONOFILAMENT

(30) Priorität: 05.11.1997 DE 19748733
(43) Veröffentlichungstag der Anmeldung: 30.08.2000
(73) Patentinhaber: Pedex & Co. GmbH, 69483 Wald-Michelbach (DE)
(72) Erfinder: WEIHRAUCH, Georg, D-69483 Wald-Michelbach (DE)
(74) Vertreter: Dipl.-Ing. Heiner Lichti Dipl.-Phys. Dr.rer.nat. Jost Lempert Dipl.-Ing. Hartmut Lasch
(86) Internationale Anmeldenummer: PCT/EP1998/006954
(87) Internationale Veröffentlichungsnummer: WO 1999/024649

(56) Entgegenhaltungen:
- WO-A-92/10114
- WO-A-96/39117
- WO-A-98/48086
- DE-A- 2 307 324
- US-A- 3 117 362
- US-A- 3 173 163

## Beschreibung

Die Erfindung betrifft Borsten oder Interdentalreiniger aus einem Monofil mit verminderten Sekundär-Bindungskräften aus wenigstens zwei in geometrisch regelmäßiger Anordnung gemeinsam extrudierten Polymeren mit im wesentlichen in Achsrichtung verlaufenden Grenzflächen zur Herstellung von Borsten oder Interdentalreinigern, die durch Einwirkung mechanischer Kräfte im wesentlichen in Achsrichtung schlitzbar sind. Ferner ist die Erfindung auf ein Verfahren zur Herstellung von Borsten oder Interdentalreinigern aus solchen Monofilen und auf Borstenwaren mit solchen Borsten bzw. auf Interdentalreiniger gerichtet.

Borsten für Borstenwaren beliebiger Art, z.B. Bürsten zur Körper und Zahnpflege, Haushaltsbürsten, technische Bürsten, Pinsel und dergleichen, werden heute überwiegend aus Polymeren hergestellt, indem die Polymerschmelze zu Endlosmonofilen extrudiert, die Monofile verstreckt und gegebenenfalls stabilisiert werden. Aus solchen Monofilen werden dann die Borsten durch Schneiden auf Wunschlänge erhalten. In der Regel weisen die Monofile, wie die Borsten, kreiszylindrischen Querschnitt auf. Für besondere Anwendungszwecke sind auch Borsten mit anderem, z.B. ovalem oder polygonalem Querschnitt bekannt. Mit einem entsprechenden Profil wird dann das Monofil extrudiert.

In vielen Fällen ist es erwünscht, Borsten in einer faserigen, insbesondere feinfaserigen Struktur am Nutzungsende einzusetzen. Dies gilt beispielsweise für solche Borstenwaren, die zum Auftragen von Medien auf Oberflächen od. dgl. bestimmt sind, z.B. Pinsel. Auch dann, wenn eine flauschige Struktur angestrebt wird, muß die Borste feinfaserig sein. In neuerer Zeit haben sich auch in der Dentalmedizin Erkenntnisse durchgesetzt, wonach konventionelle Borsten von Zahnbürsten in ihrer Reinigungswirkung unzulänglich sind, da sie nicht in die feinen Fisuren der Zahnoberfläche eindringen, sondern über diese hinweggleiten. Ähnliches gilt für die Reinigungswirkung im Interdentalraum.

Um stark faserige Strukturen zu erhalten, ist bereits vorgeschlagen worden, das Monofil aus Polymermischungen zu extrudieren. Hierbei werden folgende Effekte genutzt: beim Extrudieren und anschließenden Verstrecken des Monofils werden die Polymermoleküle in Längsrichtung des Monofils orientiert. Die in Längsrichtung wirkenden primären Bindungskräfte sorgen für eine hohe Zugfestigkeit. Die Längsorientierung der Moleküle bringt ferner die gewünschte Biegeelastizität. Bei Monofilen aus einem einzigen Polymer sind auch die sogenannten Sekundär-Bindungskräfte, nämlich die Kräfte quer zur Molekülerstreckung ausreichend groß, um ein Zerfasern oder Aufspleißen des Monofils bzw. der Borste zu verhindern. Bei Monofilen aus zwei verschiedenen, gemischten Polymeren entstehen hingegen zwischen den Molekülketten der Polymere während des Verstreckens Gleitzonen, in denen die sekundären Bindungskräfte reduziert sind. Ein solches Monofil oder eine hieraus hergestellte Borste läßt sich durch Einwirkung mechanischer Kräfte mittels schneidenartige Werkzeuge zerfasern. Die hierdurch entstehenden sogenannten Flaggen ("flags") besitzen eine sehr unregelmäßige Form, unregelmäßige Querschnitte und ausgefranste Mantelflächen. In einem größeren Verband solcher Borsten wird zwar eine flauschige und gut absorbierende Struktur erreicht, jedoch weisen die Flaggen unkontrollierte Festigkeitseigenschaften auf. Sie reißen aus, brechen ab oder legen sich um. Solchermaßen zerfaserte Borsten sind folglich unbefriedigend, für viele Anwendungsfälle sogar untauglich. Der Einsatz bei Zahnbürsten ist aus hygienischen Gründen bedenklich.

Die gleichen Nachteile weist eine bekannte Ausführung einer Borste (WO97/14830) auf, die einen Kern und einen Mantel besitzt, die durch Koextrusion von zwei verschiedenen Polymeren hergestellt sind. Am nutzungsseitigen Ende der Borste wird das Kernmaterial mechanisch oder chemisch abgetragen, um eine vertiefte Tasche zu bilden, die Zahnpflegemittel oder Farbe aufnehmen soll. Ferner ist die Bildung von Flaggen ("flags") beschrieben, die durch Zerfasern des Materials des Mantels, soweit dieser den Kern überragt, erhalten werden. Auch dieses Zerfasern erfolgt in herkömmlicher Weise mittels Messern und führt deshalb zu den gleichen unregelmäßigen Strukturen.

Es sind deshalb insbesondere für Zahnbürsten auch schon Borsten vorgeschlagen worden, die aus einer Vielzahl dünner Fasern ähnlich Textilfasern und einen die Fasern umhüllenden Mantel bestehen (DE 94 08 268 U1). Mantel und Fasern können gleichfalls als Filament koextrudiert werden. Nach dem Zuschneiden auf Borstenlänge wird der Mantel am nutzungsseitigen Ende der Borste durch mechanisches Bearbeiten oder Schneiden entfernt, so daß die Fasern auf einer kurzen Länge freiliegen. Abgesehen von der aufwendigen Herstellung solcher Borsten, sind auch sie nur begrenzt einsetzbar. Von großem Nachteil ist insbesondere die sprungartige Änderung des Biegeverhaltens am Übergang von den Fasern zum Mantel. Werden solche Borsten bei Auftragsgeräten eingesetzt, kann es zur Beschädigung der Oberfläche aufgrund des harten Übergangs kommen. Gleiches gilt für den Einsatz solcher Borsten bei Zahnbürsten hinsichtlich der Wirkung auf die Zähne und das Zahnfleisch. Hinzu kommt, daß die Fasern praktisch biegeschlaff sind, so daß sie in stärkere Vertiefungen, Interdentalräume od. dgl. nicht oder nicht ausreichend eindringen können. Auch brechen die Fasern bei Dauerbeanspruchung am Mantelrand leicht ab.

Es sind ferner Interdentalreiniger bekannt (WO 96/39117), die aus koextrudierten Monofilen in geometrischer Anordnung bestehen. Jedes Monofil besteht aus wenigstens zwei Polymerkomponenten, die in der Grenzfläche zwischen benachbarten Monofilen zu reduzierten Sekundärbindungskräften führen. Durch Zugkräfte in Achsrichtung werden die Sekundärkräfte abgebaut und entsteht eine vielfaserige flauschige Struktur ähnlich der von Zahnseide (dental floss).

Bei Textilfasern ist es bekannt (US-A-3 117 362), scharfkantige Strukturen mit Seidenglanz dadurch herzustellen, daß verschiedene Polymere mit jeweils geeigneter Querschnittsform koextrudiert werden, die an ihren Grenzflächen aneinander haften und durch Zugabe eines Lösungsmittels, das eines der Polymere anlöst, aufgetrennt werden.

Der Erfindung liegt die Aufgabe zugrunde, Borsten oder Interdentalreiniger aus einem Monofil aus wenigstens zwei gemeinsamen extrudierten Polymeren vorzuschlagen. Die geschlitzten Borsten oder Interdentalreiniger weisen reproduzierbare Festigkeitseigenschaften auf und bilden nach Zahl, Form und Dimensionierung definierbaren Flaggen oder Schlitze. Ferner soll mit der Erfindung ein Verfahren zur Herstellung von Borsten oder Interdentalreinigern aus solchen Monofilen vorgeschlagen werden.

Eine diese Aufgabe lösende Borste mit den Merkmalen des Oberbegriffs des Anspruchs 1 zeichnet sich erfindungsgemäß dadurch aus, daß die Grenzflächen Grenzschichten sind, in denen die verminderten Sekundär-Bindungskräfte herrschen, und daß das Monofil eine Matrix aus dem die physikalischen und chemischen Eigenschaften der Borste bzw. des Interdentalreinigers bestimmenden Polymer aufweist, und daß das zweite Polymer in Form die Grenzflächen bildender dünner Schichten in der Matrix eingelagert ist.

Durch die Geometrie der Grenzschichten läßt sich vorausbestimmen, in welcher Weise das Monofil für einen Interdentalreiniger, oder die aus dem Monofil durch Ablängen hergestellte Borsten durch Einwirkung mechanischer Kräfte geschlitzt oder gespalten wird. Die Schlitze oder Flaggen entstehen genau in der durch die Geometrie des Extrudates vorgegebene Kontur. Da sich die Grenzschichten in Längsrichtung des Monofils erstrecken, besitzt jede einzelne Flagge über ihre gesamte Länge gleiche Form und gleichen Querschnitt. Es weisen deshalb auch sämtliche Flaggen gleiche Festigkeitseigenschaften, insbesondere gleiches Biegeverhalten und gleiche Zugfestigkeit auf. Es ist aber auch möglich, durch entsprechende Auslegung der Geometrie Flaggen mit unterschiedlichen Querschnitten zu erzeugen. Da das Monofil bzw. die Borste bei Einwirkung mechanischer Kräfte ausschließlich und exakt in den Grenzschichten aufschlitzt bzw. aufspaltet, können die Flaggen bei entsprechender Querschnittsform an den einander zugekehrten Flächen Kanten bilden, die die Reinigungswirkung unterstützten. Eine solchermaßen aufgespaltene Borste ist folglich an ihrer Mantelfläche auch wirksamer als herkömmliche Borsten. Aufgrund der kongruenten Formen spreizt die Borste nicht allzusehr auf. In einem dicht gepackten Bündel aus solchen Borsten nimmt jede Borste wieder eine monofilartige Form an und die Flaggen kommen erst durch axialen oder radialen Druck zur vollen Wirkung. Dadurch lassen sich Medien gut aufnehmen und beim Auftragen durch Andruck wieder abgeben.

Auf diese Weise lassen sich die erfindungsgemässen Borsten herstellen, deren Flaggen die günstigen Eigenschaften herkömmlicher Borsten aufweisen. Auf der anderen Seite entstehen beim Aufspalten keine Feinteile oder aber nur in geringem Umfang, so daß die Borste auch keinem umfänglichen Reinigungsverfahren unterzogen werden muß. Es werden definiert geflaggte Borsten bzw. definiert geschlitzte Monofile für Interdentalreiniger erhalten, bei denen ein weiterschreitendes Spalten oder Schlitzen vermieden werden kann.

Das Polymer der Matrix, wie auch der dünnen Schichten kann ein Copolymer oder eine Polymermischung sein. Die oben genannten Vorteile werden insbesondere dann optimal erreicht, wenn die dünnen Schichten einen Anteil des Polymers der Matrix enthalten. In diesem Fall reißt das Polymer bzw. die Borste bei Krafteinwirkung an der schwächsten Stelle, nämlich etwa in der Mitte der dünnen Schichten auf, jedoch ist das Haftvermögen der Restschichten aufgrund des der Matrix entsprechenden Polymeranteils an den entstehenden benachbarten Flaggen ausreichend groß, um die Entstehung von Feinteilen zu vermeiden.

Vorzugsweise weisen die dünnen Schichten eine Stärke von einigen µm auf. Praktische Extrusionsversuche haben gezeigt, daß sich solche dünnen Schichten mit dem Polymer der Matrix koextrudieren lassen.

In den dünnen Schichten können die beiden Polymere zu etwa gleichen Teilen vorhanden sein.

Die konkrete Ausführung der Geometrie wird von den gewünschten Eigenschaften der Borste bzw. des Interdentalreinigers bestimmt. So können die dünnen Schichten in der Matrix bis zum Umfang des Monofils reichen, so daß das Monofil mit relativ geringer Krafteinwirkung geschlitzt oder gespalten werden kann.

Stattdessen ist es möglich, daß die dünnen Schichten in der Matrix mit Abstand vom Umfang des Monofils enden. In diesem Fall bedarf es etwas größerer Krafteinwirkung, doch ist hierbei von Vorteil, daß die entstehenden Flaggen auch im Kantenbereich aus dem Matrixmaterial bestehen, also die gleichen Verschleißeigenschaften wie der Mantel der Borste bzw. der Flaggen besitzt.

Gegebenenfalls kann die Matrix des Monofils ein drittes, in die Matrix eingelagertes Polymer aufweisen, das in erster Linie zur Beeinflussung der Festigkeitseigenschaften der entstehenden Flaggen dient.

Das Monofil kann -wie bei Borsten üblicherweise der Fall-Kreisform, aber auch einen von der Kreisform abweichenden Querschnitt aufweisen. Hier sind insbesondere polygonale Querschnitte zu nennen, die in ihrer Reinigungswirkung effektiver als runde Querschnitte sind.

Die dünnen Schichten können in diesem Fall zu den Ecken des polygonalen Querschnitts auslaufen, so daß relativ scharfe Kanten mit einem Kantenwinkel von kleiner 90° entstehen.

Stattdessen können die dünnen Schichten auch zu den Flächen des polygonalen Querschnitts auslaufen, wobei dann Kanten mit einem Kantenwinkel im Bereich von 90° realisiert werden können.

In bevorzugter Ausführung bestehen die Matrix aus Polyamid und die dünnen Schichten aus einem Polyolefin, insbesondere Polypropylen oder Polyethylen. Diese Werkstoffpaarung weist an den Grenzflächen ausreichend große Sekundär-Bindungskräfte auf, um ein unzeitiges Aufreißen oder Schlitzen während der Verarbeitung und Benutzung der Borsten zu verhindern. Bei starker und gezielter Krafteinwirkung reißt der Polymerverbund jedoch auf.

Das erfindungsgemäße Verfahren zur Herstellung von Borsten aus dem zuvor beschriebenen Monofil zeichnet sich erfindungsgemäß dadurch aus, daß die wenigstens zwei Polymere zu dem Monofil koextrudiert werden, das Monofil verstreckt und gegebenenfalls stabilisiert, das Monofil auf die gewünschte Länge der Borsten geschnitten wird und die Borste an ihrem nutzungsseitigen Ende durch Einwirkung mechanischer Kräfte quer zur Borstenachse auf begrenzter Länge entlang der Grenzschichten gespalten wird. Stattdessen kann sowohl zur Herstellung von Borsten als auch von Interdentalreinigern so vorgegangen werden, daß die wenigstens zwei Polymere zu dem Monofil koextrudiert werden, und daß das Monofil nach dem Extrudieren, Verstrecken und gegebenenfalls Stabilisieren durch Einwirkung mechanischer Kräfte quer zur Monofilachse auf lokal begrenzter Länge entlang der Grenzschichten geschlitzt wird. Durch die erfindungsgemäßen Verfahren lassen sich am Mantel des Monofils fisurenartige Schlitze ausbilden, die zur Aufnahme von Medien dienen können. Bei Zahnbürsten oder Interdentalreinigern kommen hierfür insbesondere Zahnpflegemittel oder dentalmedizinische bzw. antibakterielle Präparate in Frage. Im übrigen erhält das Monofil Interdentalreiniger auf dem Mantel durch die Schlitzung eine erhöhte Rauigkeit.

Aus dem vorgenannten Monofil lassen sich die erfindungsgemässen Interdentalreiniger in beliebiger Länge herstellen. Die gleiche Maßnahme kann natürlich auch an der vom Monofil abgelängten Borste vorgenommen werden. Hierbei können der Ort der Schlitzung und die Ausdehnung der Schlitze auf die Länge der Borste abgestimmt werden, um ein Aufspalten des Borstenendes entweder zu vermeiden oder aber gezielt zu fördern. Beispielsweise kann nur das Borstenende gespalten werden. Die weiterhin am Mantel eingebrachten Schlitze können nach Abnutzung der Flaggen zum weiteren Aufspalten der Borste dienen. Je nach Art und Anzahl der eingelagerten Schichten entsteht eine entsprechende Anzahl von Flaggen am Nutzungsende der Borste.

Im Falle der Verarbeitung des Monofils zu einem Interdentalreiniger beliebiger Länge ist gemäß einer Variante des Verfahren vorgesehen, daß das Monofil während oder nach der Einwirkung der mechanischen Kräfte in Achsrichtung gestaucht wird. Dadurch werden die längsgeschlitzten Bereiche bzw. die die Schlitze begrenzenden Stege am Mantel des Monofils nach außen ausgebaucht.

Die mechanischen Kräfte werden vorzugsweise auf dem größten Teil des Umfangs des Monofils bzw. der Borste aufgebracht, um sicherzustellen, daß sämtliche Grenzschichten der Polymere beaufschlagt werden.

Das Schlitzen des Monofils bzw. das Spalten der Borsten geschieht vorzugsweise durch Schlagkräfte. Stattdessen können aber auch Quetsch- oder Torsionskräfte zur Wirkung gebracht werden. Diese Kräfte können an der zugeschnittenen Borste oder auch gleichzeitig an Gruppen von Borsten, z.B. an Borstenbündeln, vor oder nach ihrer Befestigung an dem Borstenträger der Bürste wirksam werden.

Vorzugsweise werden die Borsten an ihren nutzungsseitigen Enden gerundet. Des kann vor und/oder nach dem Spalten geschehen. In weiterhin bevorzugter Ausführung des Verfahrens werden die nach dem Spalten entstehenden mehreren Enden mit einer die nutzbare Länge optisch anzeigenden Markierung versehen. Damit wird dem Benutzer signalisiert, daß sich nach Abnutzung der Borste bis zur Markierung, also nach Abnutzen der aufgepaltenen Enden, die Gebrauchseigenschaften schlagartig ändern, da dann der wesentlich biegesteifere Querschnitt der gesamten Borste zur Wirkung kommt. Auch werden die aufgepaltenen Enden immer kürzer und damit mechanisch aggressiver. Eine solche Anzeige ist insbesondere dann geboten, wenn es sich um Zahnbürsten, Körperpflegebürsten od. dgl. handelt.

Nachstehend ist die Erfindung anhand von in der Zeichnung wiedergegebenen Ausführungsbeispielen beschrieben. In der Zeichnung zeigen:
- Fig. 1 bis Fig. 5: verschiedene Querschnitte eines Monofils;
- Fig. 6: eine Ansicht einer Borste mit gespaltenem, nutzungsseitigem Ende,
- Fig. 7: eine Ansicht einer Borste bzw. einem Interdentalreiniger mit geschlitztem Mantel;
- Fig. 8: eine weitere Variante eines Monofilquerschnitts und
- Fig. 9: eine Ansicht eines Interdentalreinigers in einer abgewandelten Ausführung.

Das Monofil 1 gemäß Fig. 1 weist einen kreisförmigen Querschnitt auf und ist durch Koextrudieren von wenigstens zwei Polymeren hergestellt. Es besteht aus einer Matrix 2 aus einem die Eigenschaften der Borste bestimmenden Polymer und in geometrischer Form -in diesem Fall in Form eines Kreuzes- eingelagerten dünnen Schichten 3, die aus einem anderen Polymer oder einer Mischung mit dem Polymer der Matrix 2 bestehen. Im Bereich der dünnen Schichten 3 bzw. der Grenzflächen zu der Matrix 2 sind die sekundären Bindungskräfte, also die Bindungskräfte quer zur Längserstreckung des Monofils stark reduziert. Beim gezeigten Ausführungsbeispiel laufen die dünnen Schichten 3 an der Mantelfläche 4 des Monofils aus. Sie können aber auch mit geringem Abstand hiervon enden.

Als Polymere für die Matrix 2 kommen insbesondere Polyamide (PA) in Frage, während die dünnen Schichten 3 beispielsweise aus einer Polymermischung PA/PP oder PA/PE bestehen.

Beim Ausführungsbeispiel gemäß Fig. 2 sind die dünnen Schichten 3 in Form eines dreiarmigen Sterns in die Matrix 2 eingelagert, während Fig. 3 ein Monofil 1 mit polygonalem, nämlich dreieckigem Querschnitt zeigt. Bei diesem Ausführungsbeispiel laufen die eingelagerten dünnen Schichten, die sich auch hier vom Zentrum aus nach außen erstrecken, in den Ecken des Polygons aus. Stattdessen können sie natürlich auch auf den Flächen zwischen den Ecken enden.

Bei dem Ausführungsbeispiel gemäß Fig. 4 ist mit der Matrix 2 des Monofils 1 noch ein weiteres von mehreren möglichen Polymeren extrudiert in der Weise, daß es völlig in der Matrix eingelagert ist. Beispielsweise kann es sich um fadenförmige Strukturen 5 handeln, welche nach der Herstellung der Borste und dem Spalten bzw. Schlitzen derselben das Biegeverhalten bzw. die Festigkeit der entstehenden Flaggen beeinflussen.

Fig. 5 zeigt ein flach rechteckiges Monofil 1, bei dem die dünnen Schichten 3 rasterartig angelegt sind, so daß aus dem Monofil eine Vielzahl von im wesentlichen rechteckigen Flaggen erzeugt werden kann. Fig. 8 zeigt schließlich einen Monofilquerschnitt, bei dem die Matrix 2 aus vier gleichen äußeren Teilen mit dem Querschnitt von Kreissektoren und einem mittleren Kern besteht, die durch entsprechend verlaufende dünne Schichten 3 abgegrenzt sind.

In Fig. 6 ist eine Borste 6 schematisch gezeigt, die aus einem Monofil beispielsweise nach Fig. 2 durch Ablängen hergestellt und durch Einwirkung mechanischer Kräfte auf ihr nutzungsseitiges Ende aufgespalten ist, so daß einzelne Flaggen 7 entstehen, deren Form der Form der die Matrix 2 bildenden Bereiche des Monofils entspricht. Es entstehen soviele Flaggen, wie die Matrix 2 durch dünne Schichten 3 aufgegliedert ist. Die Nutzungslänge der Flaggen kann beispielsweise durch den in Fig. 6 gezeigten Querstrich optisch markiert sein.

Bei dem Ausführungsbeispiel gemäß Fig. 7 werden die mechanischen Kräfte auf die Mantelfläche eines Monofils in gleichmäßigen Abständen oder bei einer zugeschnittenen Borste mit Abstand vom nutzungsseitigen Ende zur Wirkung gebracht. Durch die Dicke der Schichten und die Größe der Kraft und/oder die Häufigkeit/Frequenz ihrer Anwendung läßt sich erreichen, daß der Mantel des Monofils oder der Borste 6 nur auf lokal begrenzter Länge aufreißt und sich Schlitze 8, 9 und 10 bilden. Diese Schlitze liegen etwa in einer Flucht, nämlich in den durch die dünnen Schichten 3 gebildeten Bereichen. Bei dieser Ausführung reissen die Schlitze am Borstenende unter Bildung von Flaggen auf. Bei fortschreitender Abnutzung der Borste bilden sich die Flaggen ständig nach.

Ein Monofil nach Fig. 7 kann auch in beliebiger Länge als Interdentalreiniger ("floss") dienen, wobei die Schlitze Zahnpflegemittel, Antiseptika oder Antibakterizide aufnehmen können. Für einen Interdentalreiniger empfiehlt sich ferner, das Monofil axial zu stauchen, wie dies Fig. 9 zeigt, so daß die die Schlitze begrenzenden Stege 10 aus dem Matrixpolymer sich nach außen wölben.

Die Matrix 2 bzw. das sie bildende Polymer können in den einzelnen von den dünnen Schichten begrenzten Querschnittsteilen verschiedenfarbig sein.

## Patentansprüche

1. Borsten (6) oder Interdentalreiniger aus einem Monofil (1) mit verminderten Sekundär-Bindungskräften aus wenigstens zwei in geometrisch regelmäßiger Anordnung mit im wesentlichen in Achsrichtung verlaufenden Grenzflächen gemeinsam extrudierten Polymeren, wobei die Borsten (6) oder Interdentalreiniger durch Einwirkung mechanischer Kräfte im wesentlichen in Achsrichtung schlitzbar sind,
**dadurch gekennzeichnet,**
**daß** das Monofil eine Matrix (2) aus dem die physikalischen und chemischen Eigenschaften der Borste (6) bzw. des Interdentralreinigers bestimmenden ersten Polymer aufweist, und daß das zweite Polymer in Form dünner Grenzschichten (3) in die Matrix eingelagert ist, wobei in den Grenzschichten (3) die verminderten Sekundär-Bindungskräfte herrschen und die Borsten (6) oder Interdentalreiniger in den Grenzschichten schlitzbar sind.

2. Borsten oder Interdentalreiniger nach Anspruch 1, **dadurch gekennzeichnet, daß** das Polymer der Matrix ein Copolymer oder eine Polymermischung ist.

3. Borsten oder Interdentalreiniger nach Anspruch 1 oder 2, **dadurch gekennzeichnet, daß** das Polymer der dünnen Schichten ein Copolymer oder eine Polymermischung ist.

4. Borsten oder Interdentalreiniger nach Anspruch 1 oder 2, **dadurch gekennzeichnet, daß** die dünnen Schichten einen Anteil des Polymers der Matrix enthalten.

5. Borsten oder Interdentalreiniger nach Anspruch 4, **dadurch gekennzeichnet, daß** die beiden Polymere in den dünnen Schichten zu etwa gleichen Teilen vorhanden sind.

6. Borsten oder Interdentalreiniger nach einem der Ansprüche 1 bis 5, **dadurch gekennzeichnet, daß** die dünnen Schichten eine Stärke von einigen µm aufweisen.

7. Borsten oder Interdentalreiniger nach einem der Ansprüche 1 bis 6, **dadurch gekennzeichnet, daß** die dünnen Schichten in der Matrix bis zum Umfang des Monofils reichen.

8. Borsten oder Interdentalreiniger nach einem der Ansprüche 1 bis 6, **dadurch gekennzeichnet, daß** die dünnen Schichten in der Matrix mit Abstand vom Umfang des Monofils enden.

9. Borsten oder Interdentalreiniger nach einem der Ansprüche 1 bis 8, **dadurch gekennzeichnet, daß** die Matrix des Monofils ein drittes in die Matrix eingelagertes Polymer aufweist.

10. Borsten oder Interdentalreiniger nach einem der Ansprüche 1 bis 9, **dadurch gekennzeichnet, daß** das Polymer der Matrix und das der dünnen Schichten verschiedenfarbig sind.

11. Borsten oder Interdentalreiniger nach einem der Ansprüche 1 bis 10, **dadurch gekennzeichnet, daß** das Monofil einen von der Kreisform abweichenden Querschnitt aufweist.

12. Borsten oder Interdentalreiniger nach Anspruch 11, **dadurch gekennzeichnet, daß** das Monofil einen polygonalen Querschnitt aufweist.

13. Borsten oder Interdentalreiniger nach Anspruch 12, **dadurch gekennzeichnet, daß** die dünnen Schichten zu den Ecken des polygonalen Querschnitts auslaufen.

14. Borsten oder Interdentalreiniger nach Anspruch 12, **dadurch gekennzeichnet, daß** die dünnen Schichten zu den Flächen des polygonalen Querschnitts auslaufen.

15. Borsten oder Interdentalreiniger nach einem der Ansprüche 1 bis 14, **dadurch gekennzeichnet, daß** die Matrix aus Polyamid besteht und die dünnen Schichten ein Polyolefin enthalten.

16. Verfahren zur Herstellung von Borsten aus Monofilen nach einem der Ansprüche 1 bis 15, **dadurch gekennzeichnet, daß** die wenigstens zwei Polymere zu dem Monofil koextrudiert werden, daß das Monofil verstreckt, gegebenenfalls stabilisiert und anschließend auf die gewünschte Länge der Borsten geschnitten wird und schließlich die Borsten an ihrem nutzungsseitigen Ende durch Einwirkung mechanischer Kräfte quer zur Borstenachse auf begrenzter Länge entlang der Grenzschichten gespalten werden.

17. Verfahren zur Herstellung von Borsten oder Interdentalreinigern aus Monofilen nach einem der Ansprüche 1 bis 15, **dadurch gekennzeichnet, daß** die wenigstens zwei Polymere zu dem Monofil koextrudiert werden, daß das Monofil verstreckt, gegebenenfalls stabilisiert und durch Einwirkung mechanischer Kräfte quer zur Monofilachse auf lokal begrenzter Länge entlang der Grenzschichten geschlitzt wird.

18. Verfahren nach Anspruch 17, **dadurch gekennzeichnet, daß** das Monofil während oder nach der Einwirkung der mechanischen Kräfte in Achsrichtung gestaucht wird.

19. Verfahren nach einem der Ansprüche 16 bis 18, **dadurch gekennzeichnet, daß** die mechanischen Kräfte zumindest auf einem wesentlichen Teil des Umfangs des Monofils bzw. der Borste zur Wirkung gebracht werden.

20. Verfahren nach einem der Ansprüche 16 bis 19, **dadurch gekennzeichnet, daß** das Monofil bzw. die Borste durch Schlagkräfte geschlitzt bzw. gespalten wird.

21. Verfahren nach einem der Ansprüche 16 bis 19, **dadurch gekennzeichnet, daß** das Monofil bzw. die Borste durch Quetschkräfte geschlitzt bzw. gespalten wird.

22. Verfahren nach einem der Ansprüche 16 bis 19, **dadurch gekennzeichnet**, das das Monofil bzw. die Borste durch Torsionskräfte geschlitzt bzw. gespalten wird.

23. Verfahren nach einem der Ansprüche 16 bis 22, **dadurch gekennzeichnet, daß** die Borste vor dem Spalten an ihrem nutzungsseitigen Ende gerundet wird.

24. Verfahren nach einem der Ansprüche 16 bis 23, **dadurch gekennzeichnet, daß** die Borste nach dem Spalten an dem nutzungsseitigen Ende gerundet wird.

25. Verfahren nach einem der Ansprüche 16 bis 24, **dadurch gekennzeichnet, daß** die Borste mit einer die nutzbare Länge der nach dem Spalten erhaltenen mehreren Flaggen der Borste optisch anzeigenden Markierung versehen wird.

26. Borstenware, bestehend aus einem Borstenträger und daran befestigten Borsten, **dadurch gekennzeichnet, daß** wenigstens ein Teil der Borsten aus einem Monofil nach einem der Ansprüche 1 bis 15 gemäß dem Verfahren nach einem der Ansprüche 16 bis 25 hergestellt ist.

27. Borstenware nach Anspruch 26, **dadurch gekennzeichnet, daß** die mehreren Enden der gespaltenen Borsten eine ihre nutzbare Länge anzeigende Markierung aufweisen.

28. Borstenware in Form eines Interdentalreinigers, der aus einem Monofil nach einem der Ansprüche 1 bis 17 gemäß dem Verfahren nach Anspruch 19 oder 20 hergestellt ist, **dadurch gekennzeichnet, daß** der Interdentalreiniger in seinem Umfang in gleichmäßigen Abständen geschlitzt ist.

29. Borstenware nach Anspruch 28, **dadurch gekennzeichnet, daß** der Interdentalreiniger im Bereich der Schlitze durch Stauchen ausgebaucht ist.

## Claims

1. Bristles (6) or interdental cleaner made from a monofilament (1) with reduced secondary binding forces from at least two polymers commonly extruded in regular geometric configuration having bordering surfaces extending substantially in the axial direction, wherein the of bristles (6) or interdental cleaners can be substantially axially split by the action of mechanical forces, **characterized in that** the monofilament has a matrix (2) of a first polymer determining physical and chemical characteristics of the bristle (6) or of the interdental cleaner and a second polymer which is embedded into the matrix in the form of thin bordering layers (3), wherein the reduced secondary forces are present in the bordering layers (3) and the bristles (6) or interdental cleaner can be slit in the bordering layers.

2. Bristles or interdental cleaner according to claim 1, **characterized in that** the matrix comprises a copolymer or a polymer blend.

3. Bristles or interdental cleaner according to claim 1 or 2, **characterized in that** the thin layers in the matrix comprise a copolymer or a polymer blend.

4. Bristles or interdental cleaner according to claim 1 or 2, **characterized in that** the polymer of the thin layers comprise a portion of the polymer in the matrix.

5. Bristles or interdental cleaner according to claim 4, **characterized in that** the two polymers are present in roughly equal parts in the thin layer.

6. Bristles or interdental cleaner according to claim 1 to 5, **characterized in that** the thin layers have a thickness of a few µm.

7. Bristles or interdental cleaner according to claim 1 to 6, **characterized in that** the thin layers in the matrix extend up to the ci rcumference of the monofilament.

8. Bristles or interdental cleaner according to claim 1 to 6, **characterized in that** the thin layers in the matrix terminate at a distance from the monofilament circumference.

9. Bristles or interdental cleaner according to claim 1 to 8, **characterized in that** the monofilament matrix has a third polymer incorporated into said matrix.

10. Bristles or interdental cleaner according to claim 1 to 9, **characterized in that** the polymer of the matrix and that of the thin layers have different colors.

11. Bristles or interdental cleaner according to claim 1 to 10, **characterized in that** the monofilament has a cross-section diverging from the circular shape.

12. Bristles or interdental cleaner according to claim 11, **characterized in that** the monofilament has a polygonal cross-section.

13. Bristles or interdental cleaner according to claim 12, **characterized in that** the thin layers run out to the corners of the polygonal cross-section.

14. Bristles or interdental cleaner according to claim 12, **characterized in that** the thin layers run out to the surfaces of the polygonal cross-section.

15. Bristles or interdental cleaner according to claim 1 to 14, **characterized in that** the matrix comprises a polyamide and the thin layers a polyolefine.

16. Method for producing bristles from monofilaments according to one of the claims 1 to 15, **characterized in that** the at least two polymers are coextruded into the monofilament, the monofilament is stretched, optionally stabilized and is cut to bristles of a desired length, the bristles are split at their use ends transverse to the axis of the bristle along the boundary layers through a limited length by the action of mechanical forces.

17. Method for producing bristles or interdental cleaners from monofilaments according to one of the claims 1 to 15, **characterized in that** the at least two polymers are coextruded to a monofilament, said monofilament is stretched and optionally stabilized and is slit transverse to the axis of the monofilament along the boundary layers through a locally limited length for forming short slits, under the action of mechanical forces.

18. Method according to claim 17, **characterized in that** the monofilament is compressed in its axial direction during or after the action of the mechanical forces.

19. Method according to claim 16 to 18, **characterized in that** the mechanical forces act on a greater part of the circumference of the monofilament or bristle.

20. Method according to claim 16 to 19, **characterized in that** the monofilament or bristle is split or slit by impact forces.

21. Method according to claim 16 to 19, **characterized in that** the monofilament or bristle is split or slit by squeezing forces.

22. Method according to one of the claims 16 to 19, **characterized in that** the monofilament or bristle is split or slit by torsional forces.

23. Method according to claim 16 to 22, **characterized in that**, prior to splitting, the use-side end of the bristle is rounded.

24. Method according to one of the claims 16 to 23, **characterized in that**, after splitting, the use-side end of the bristle is rounded.

25. Method according to one of the claims 16 to 24, **characterized in that** the several flags of the bristle resulting from splitting are provided at a distance from their ends with a marking optically indicating the usable length.

26. Brushware, comprising a bristle carrier and bristles fixed thereto, wherein at least a part of the bristles are produced from a monofilament according to one of the claims 1 to 15 by a method according to one of the claims 16 to 25.

27. Brushware according to claim 26, **characterized in that** the several ends of the split bristles have a marking indicating their usable length.

28. Brushware in the form of a interdental cleaner, produced from a monofilament according to one of the claims 1 to 17 by a method according to claim 19 or 20, **characterized in that** the interdental cleaner is slit at equal distances about its circumference.

29. Brushware according to claim 28, **characterized in that** the interdental cleaner is bulged in the area of the slits.

## Revendications

1. Poils de brosserie (6) ou éléments nettoyants interdentaires consistant en un monofil (1) à forces de liaison secondaires réduites composé d'au moins deux polymères extrudés simultanément disposés de manière géométriquement régulière et dont les surfaces limites s'étendent sensiblement dans la direction axiale, les poils (6) ou les éléments nettoyants interdentaires pouvant se fendre sous l'effet de forces mécaniques sensiblement dans la direction axiale, **caractérisés en ce que** le monofil présente une matrice (2) réalisée dans le premier polymère déterminant les propriétés physiques du poil (6) ou de l'élément nettoyant interdentaire, et **en ce que** le deuxième polymère est intégré dans la matrice sous la forme de minces couches limites (3), les forces de liaison secondaires réduites s'exerçant dans les couches limites (3) et les poils (6) ou éléments nettoyants interdentaires pouvant se fendre au niveau des couches limites.

2. Poils ou éléments nettoyants interdentaires selon la revendication 1, **caractérisés en ce que** le polymère de la matrice est un copolymère ou un mélange de polymères.

3. Poils ou éléments nettoyants interdentaires selon la revendication 1 ou 2, **caractérisés en ce que** le polymère des couches minces est un copolymère ou un mélange de polymères.

4. Poils ou éléments nettoyants interdentaires selon la revendication 1 ou 2, **caractérisés en ce que** les couches minces contiennent une partie du polymère de la matrice.

5. Poils ou éléments nettoyants interdentaires selon la revendication 4, **caractérisés en ce que** les deux polymères sont présents dans les couches minces dans des proportions à peu près semblables.

6. Poils ou éléments nettoyants interdentaires selon l'une quelconque des revendications 1 à 5, **caractérisés en ce que** les couches minces présentent une épaisseur de quelques µm.

7. Poils ou éléments nettoyants interdentaires selon l'une quelconque des revendications 1 à 6, **caractérisés en ce que** les couches minces dans la matrice s'étendent jusqu'à la périphérie du monofil.

8. Poils ou éléments nettoyants interdentaires selon l'une quelconque des revendications 1 à 6, **caractérisés en ce que** les couches minces dans la matrice s'arrêtent à distance de la périphérie du monofil.

9. Poils ou éléments nettoyants. interdentaires selon l'une quelconque des revendications 1 à 8, **caractérisés en ce que** la matrice du monofil présente un troisième polymère intégré dans la matrice.

10. Poils ou éléments nettoyants interdentaires selon l'une quelconque des revendications 1 à 9, **caractérisés en ce que** le polymère de la matrice et celui des couches minces sont de couleurs différentes.

11. Poils ou éléments nettoyants interdentaires selon l'une quelconque des revendications 1 à 10, **caractérisés en ce que** le monofil présente une section différente de la forme circulaire.

12. Poils ou éléments nettoyants interdentaires selon la revendication 11, **caractérisés en ce que** le monofil présente une section polygonale.

13. Poils ou éléments nettoyants interdentaires selon la revendication 12, **caractérisés en ce que** les couches minces s'étendent vers les angles de la section polygonale.

14. Poils ou éléments nettoyants interdentaires selon la revendication 12, **caractérisés en ce que** les couches minces s'étendent vers les faces de la section polygonale.

15. Poils ou éléments nettoyants interdentaires selon l'une quelconque des revendications 1 à 14, **caractérisés en ce que** la matrice est en polyamide et les couches minces en polyoléfine.

16. Procédé de fabrication de poils de brosserie à partir de monofils selon l'une quelconque des revendications 1 à 15, **caractérisé en ce que** les au moins deux polymères sont coextrudés pour former le monofil, **en ce que** le monofil est étiré, le cas échéant stabilisé et ensuite coupé à la longueur désirée pour les poils et **en ce qu'**enfin les poils sont fendus au niveau de leurs extrémités utiles par l'action de forces mécaniques transversalement à l'axe des poils sur une longueur limitée le long des couches limites.

17. Procédé de fabrication de poils de brosserie ou d'éléments nettoyants interdentaires à partir de monofils selon l'une quelconque des revendications 1 à 15, **caractérisé en ce que** les au moins deux. polymères sont coextrudés pour former le monofil, **en ce que** le monofil est étiré, le cas échéant stabilisé et fendu par l'action de forces mécaniques transversalement à l'axe du monofil sur une longueur localement limitée le long des couches limites.

18. Procédé selon la revendication 17, **caractérisé en ce que** pendant ou après l'action des forces mécaniques, le monofil est refoulé en direction axiale.

19. Procédé selon l'une quelconque des revendications 16 à 18, **caractérisé en ce que** les forces mécaniques s'exercent au moins sur une grande partie de la circonférence du monofil ou du poil.

20. Procédé selon l'une quelconque des revendications 16 à 19, **caractérisé en ce que** le monofil ou le poil sont fendus ou scindés par des forces de percussion.

21. Procédé selon l'une quelconque des revendications 16 à 19, **caractérisé en ce que** le monofil ou le poil sont fendus ou scindés par des forces de compression.

22. Procédé selon l'une quelconque des revendications 16 à 19, **caractérisé en ce que** le monofil ou le poil sont fendus ou scindés par des forces de torsion.

23. Procédé selon l'une quelconque des revendications 16 à 22, **caractérisé en ce qu'**avant de le fendre, on arrondit le poil à son extrémité utile.

24. Procédé selon l'une quelconque des revendications 16 à 23, **caractérisé en ce que** l'on arrondit le poil à son extrémité utile après l'avoir fendu.

25. Procédé selon l'une quelconque des revendications 16 à 24, **caractérisé en ce que** l'on marque le poil d'un repère optique indiquant la longueur utile des diverses franges du poil obtenues après fendage.

26. Article de brosserie comprenant un support de poils et des poils fixés sur celui-ci, **caractérisé en ce qu'**au moins une partie des poils est fabriquée à partir d'un monofil selon l'une quelconque des revendications 1 à 15 conformément au procédé selon l'une quelconque des revendications 16 à 25.

27. Article de brosserie selon la revendication 26, **caractérisé en ce que** les multiples extrémités des poils fendus présentent un marquage indiquant leur longueur utile.

28. Article de brosserie sous la forme d'un élément nettoyant interdentaire, fabriqué à partir d'un monofil selon l'une quelconque des revendications 1 à 17 conformément au procédé selon la revendication 19 ou 20, **caractérisé en ce que** l'élément nettoyant interdentaire est fendu sur sa circonférence à intervalles réguliers.

29. Article de brosserie selon la revendication 28, **caractérisé en ce que** l'élément nettoyant interdentaire est renflé dans la zone des fentes par compression.
